# EUROPÄISCHE PATENTSCHRIFT

(11) **EP 1 969 151 B1**
(45) Veröffentlichungstag und Bekanntmachung des Hinweises auf die Patenterteilung: **26.02.2014**
(21) Anmeldenummer: 06818103.1
(22) Anmeldetag: 22.11.2006
(51) Int. Cl.: C22C 38/02, C22C 38/04, C22C 38/06, C21D 6/00, C21D 8/04

(54) **VERFAHREN ZUR HERSTELLUNG EINES UMFORMBAREN LEICHTBAUSTAHLS**
PROCESS FOR MANUFACTURING A DEFORMABLE LIGHTWEIGHT STRUCTURAL STEEL
PROCEDE DE FABRICATION D´UN ACIER DE CONSTRUCTION LEGER DEFORMABLE

(30) Priorität: 20.12.2005 DE 102005062221
(43) Veröffentlichungstag der Anmeldung: 17.09.2008
(73) Patentinhaber: Salzgitter Flachstahl GmbH, 38239 Salzgitter (DE)
(72) Erfinder: SPITZER, Karl-Heinz, 38678 Clausthal (DE); EICHHOLZ, Hellfried, 31241 Ilsede (DE); SPRINGUB, Bianca, 30451 Hannover (DE); SCHMIDT-JÜRGENSEN, Rune, 30161 Hannover (DE); SCHÄPERKÖTTER, Markus, 38112 Braunschweig (DE)
(74) Vertreter: Meissner, Peter E.
(86) Internationale Anmeldenummer: PCT/DE2006/002081
(87) Internationale Veröffentlichungsnummer: WO 2007/076748

(56) Entgegenhaltungen:
- WO-A-2006/066551
- DE-A1-102004 061 284
- JP-A- 4 083 852
- GRÄSSEL O ET AL: "High strength Fe-Mn-(Al,Si)-TRIP/TWIN steels development - properties application" INTERNATIONAL JOURNAL OF PLASTICITY, PERGAMON, Nr. 16, 2000, Seiten 1391-1409, XP002335443 ISSN: 0749-6419
- HOJO T ET AL: "HYDROGEN EMBRITTLEMENT OF ULTRA HIGH STRENGTH LOW ALLOY TRIP-AIDED STEELS" TETSU TO HAGANE - JOURNAL OF THE IRON AND STEEL INSTITUTE OF JAPAN, XX, JP, Bd. 90, Nr. 3, 2004, Seite 65, XP009061698 ISSN: 0021-1575
- GRÄSSEL O ET AL: "Phase transformations and mechanical properties of Fe-Mn-Si-Al TRIP steels" JOURNAL DE PHYSIQUE IV, EDITIONS DE PHYSIQUE. LES ULIS CEDEX, FR, Bd. 7, Nr. C05, November 1997 (1997-11), Seiten 383-388, XP002081702 ISSN: 1155-4339
- DATABASE COMPENDEX [Online] ENGINEERING INFORMATION, INC., NEW YORK, NY, US; MCCOY R A ET AL: "HYDROGEN EMBRITTLEMENT STUDIES OF A TRIP STEEL" XP002433657 Database accession no. EIX73050002353 & METALL TRANS FEB 1973, Bd. 4, Nr. 2, Februar 1973 (1973-02), Seiten 539-547, XP002433657
- DATABASE COMPENDEX [Online] ENGINEERING INFORMATION, INC., NEW YORK, NY, US; PETEIN ARNAUD ET AL: "On the relationship between mechanical properties and mechanisms of plastic deformation in metastable austenitic steels" XP002433658 Database accession no. E2004458445317 & MULTISCALING APPLIED SCI. EMERG. TECHN. FUNDAM. APPL. MESOMECHANICS PROC. INT. CONF.; MULTISCALING IN APPLIED SCIENCE AND EMERGING TECHNOLOGY, FUNDAMENTALS AND APPLICATIONS IN MESOMECHANICS: PROCEEDINGS OF THE SIXTH INTERNATIONAL CONFERENCE FOR MESOM, 2004, Seiten 407-413, XP002433658

## Beschreibung

Die Erfindung betrifft ein Verfahren zum Herstellen eines umformbaren Leichtbaustahls mit TRIP- (Transformation Induced Plasticity) und TWIP- (Twinning Induced Plasticity) Eigenschaften gemäß dem Oberbegriff des Anspruches 1.

Umformbare Leichtbaustähle dieser Art sind bekannt (DE 10 2004 061 284 A1, DE 197 27 759 A1, DE 101 285 44 A1). Bei diesen und vergleichbaren Stählen kann bei Vorliegen von Eigenspannungen im Material in Abhängigkeit vom Gefüge und der Festigkeit eine durch Wasserstoff ausgelöste verzögerte Versprödung und in Folge dessen eine Rissbildung auftreten.

Zur Überwindung dieses Problems ist bereits vorgeschlagen worden, den Wasserstoffgehalt auf < 20 ppm vorzugsweise auf < 5 ppm zu begrenzen (DE 10 2004 061 284 A1).

Dieser Vorschlag ist zwar hilfreich aber nicht ausreichend, da selbst bei niedrig eingestellten Wasserstoffgehalten trotzdem noch der Effekt der Wasserstoffversprödung auftreten kann. Außerdem können bei der Stahlherstellung aus verschiedenen Gründen Überschreitungen des festgelegten Maximalwertes für Wasserstoff vorkommen, die legierungsmäßig zwar toleriert werden können, aber die Gefahr des Auftretens einer Wasserstoffversprödung vergrößern.

Aufgabe der Erfindung ist es ein Verfahren zur Herstellung eines Leichtbaustahl der gattungsgemäßen Art anzugeben, der unter Beibehaltung sehr guter mechanischer Eigenschaften (Duktilität, Festigkeit) den Effekt einer verzögerten Wasserstoffversprödung nicht aufweist.

Diese Aufgabe wird ausgehend vom Oberbegriff in Verbindung mit den kennzeichnenden Merkmalen des Anspruches 1 gelöst. Vorteilhafte Weiterbildungen sind Gegenstand von Unteransprüchen.

Nach der Lehre der Erfindung wird das in der Aufgabenstellung genannte Problem durch ein neues Legierungskonzept gelöst. Dieses zeichnet sich dadurch aus, dass einem niedrigeren Mn-Gehalt ein höherer C-Gehalt und einem höheren Mn-Gehalt ein niedriger C-Gehalt zugeordnet wird, wobei die C-Mn-Wertepaare in einem C-Mn-Koordinatensystem annähernd auf einer geraden Verbindungslinie liegen, die einen Abstand zur Verbindungslinie von im Gleichgewicht zwischen γ- (Austenit-kfz) und α'-Phasen (Martensit-krz) sich befindenden C-Mn-Wertepaaren aufweist.

Bei diesem neuen Legierungskonzept macht man sich die Erkenntnis zu Nutze, dass die γ-Austenit(kfz) und die ε -Martensit(hdp)-Phase eine hohe Wasserstofflöslichkeit besitzen während die α'-Martensit(krz)-Phase eine sehr viel geringere Wasserstofflöslichkeit aufweist. Beim Auftreten des TRIP-Effektes kommt es je nach Legierungszusammensetzung zur Bildung der α'-Martensit-Phase, z.T. über die metastabile ε -Martensit-Phase. In Bereichen, in denen der Werkstoff z.B. unter Druckspannung umgeformt wird, kann dabei die dichter gepackte ε -Martensit-Phase nach dem Prinzip des kleinsten Zwanges auch nach der Umformung vorliegen und bei Entlastung in die α'-Martensit-Phase umklappen.

Bei diesem Umklappen von der ε -Martensit-Phase in die α'-Martensit-Phase muss der Wasserstoff wegen der niedrigeren Löslichkeit entweichen, und führt entweder atomar oder rekombiniert zur Schwächung des Materials, gegebenenfalls zum Reißen.

Ausgehend von einer Legierung mit C und Mn führt die Zugabe von Al und/oder Si zu einer Destabilisierung der ε -Martensit-Phase. Das verringert die Gefahr einer Wasserstoffversprödung bzw. erhöht den Spielraum für den Stahlwerker auch bei Überschreitung des Maximalwertes des Wasserstoffs die abgegossene Schmelze noch als tolerierbar einzustufen. Weniger Abwertungen erhöhen das Ausbringen und damit die Wirtschaftlichkeit des Verfahrens.

Unabhängig von der Wirkung der Zugabe von Al und/oder Si ist der Kohlenstoffgehalt ein entscheidendes Element im vorgeschlagenen Legierungskonzept, da er die Austenit-Phase stabilisiert und den Wasserstoff von den freien Gitterplätzen verdrängt.

Somit weisen Legierungen mit
0,7 % C, 15 % Mn, 2,5 % Al, 2,5 % Si
sowie
0,4 % C, 18 % Mn, 2,5 % Al, 2,5 % Si
neben hervorragenden mechanischen Eigenschaften, wie nachfolgend angegeben, keine verzögerte Rissbildung ("delayed fracture") auf.

Nach einer Glühung bei 850°C weist das erste Legierungsbeispiel eine Streckgrenze R_{p0,2} von 480 MPa und eine Festigkeit von 850 MPa mit einer Dehnung A von 58 % auf. Diese Werte für das zweite Legierungsbeispiel ebenfalls nach einer Glühung bei 850°C sind Rp_{0,2} 450 MPa; Rₘ 790 MPa und A 53 %. Eine zweite Kenngröße ist das Produkt aus Festigkeit x Dehnung, das ein Maß für die Leistungsfähigkeit des Werkstoffes ist. Dieser Wert liegt für das Legierungsbeispiel 1 bei 49.300 und für Beispiel 2 bei 41.870 (% x MPa).

In der einzigen Figur ist in einem Koordinatensystem der C-Gehalt über den Mn-Gehalt aufgetragen. Die durchgezogene gerade Verbindungslinie zeigt die C-Mn-Wertepaare, die sich unter Berücksichtigung einer Al- und/oder Si-Zugabe im Gleichgewicht bezüglich der γ-Austenit- und der α' -Martensit-Phase befinden.

Die gestrichelte Verbindungslinie, die einen Abstand zur Gleichgewichtslinie aufweist, kennzeichnet Wertepaare des optimalen Legierungskonzeptes, hinsichtlich Werkstoffeigenschaften unter Vermeidung einer verzögerten Rissbildung (delayed fracture). Die über die gestrichelte Verbindungslinie gelegte Schraffierung soll das qualitative Streuband andeuten, innerhalb dessen noch optimale Ergebnisse zu erwarten sind.

## Patentansprüche

1. Verfahren zur Herstellung eines umformbaren Leichtbaustahls mit TRIP- und TWIP-Eigenschaften, der unter Beibehaltung der mechanischen Eigenschaften Duktilität und Festigkeit den Effekt einer verzögerten Wasserstoffversprödung nicht aufweist, wobei die Legierung mit den Elementen in Gew.-%
| | | |
|---|---|---|
| C | 0,05 | bis ≤ 1,0 |
| Al | 0,0 | bis ≤ 11,0 |
| Si | 0,0 | bis ≤ 6,0 |
Al +Si > 0,05
Mn 9,0 bis ≤ 25,0
H < 20 ppm, Rest Eisen einschließlich üblicher stahlbegleitender Elemente, wobei je nach Legierungszusammensetzung unterschiedliche Phasen vorliegen,
**dadurch gekennzeichnet,**
**dass** einem niedrigeren Mn-Gehalt ein höherer C-Gehalt und einem höheren Mn-Gehalt ein niedriger C-Gehalt zugeordnet wird, wobei die C-Mn-Wertepaare
0,7C/15Mn, 2,5%Al, 2,5% Si und 0,4C/18Mn, 2,5%Al, 2,5% Si
in einem C-Mn-Koordinatensystem annähernd auf einer geraden Verbindungslinie liegen, die einen Abstand zur Verbindungslinie von im Gleichgewicht zwischen γ- (Austenit) und α'-Phasen (Martensit) sich befindenden C-Mn-Wertepaaren aufweist und
dadurch, dass das Streuband um die Verbindungslinie der optimalen C-Mn-Wertepaare für den Gehalt an C = ± 0,15 % und für den Gehalt an Mn = ± 2,5 % beträgt.

2. Verfahren nach Anspruch 1,
**dadurch gekennzeichnet,**
**dass** die Zugabe von Al und Si annähernd gleich groß ist.

3. Verfahren nach den Ansprüchen 1 - 2,
**dadurch gekennzeichnet,**
**dass** das Streuband für den Gehalt an C = ± 0,1 % und für den Gehalt an Mn = ± 1,5 % beträgt.

## Claims

1. A process for manufacturing a deformable lightweight structural steel with TRIP and TWIP properties which, while retaining the mechanical properties of ductility and strength, does not exhibit the effect of delayed hydrogen embrittlement, wherein the alloy with the elements in wt.%
| | | |
|---|---|---|
| C | 0.05 | to ≤ 1.0 |
| Al | 0.0 | to ≤ 11.0 |
| Si | 0.0 | to ≤ 6.0 |
Al + Si > 0.05
Mn 9.0 to ≤ 25.0
H < 20 ppm, remainder iron, including accompanying elements that are usual in steel, wherein different phases are present depending on the alloy composition,
**characterised in that**
a higher C content is associated with a lower Mn content and a lower C content is associated with a higher Mn content, the C-Mn value pairs 0.7C/15Mn, 2.5% Al, 2.5% Si and 0.4C/18Mn, 2.5% Al, 2.5% Si being positioned in a C-Mn coordinate system approximately on a straight connecting line which is at a distance from the connecting line of C-Mn value pairs that are in balance between γ (austenite) and α' (martensite) phases and
**in that** the scatter band around the connecting line of the optimum C-Mn value pairs is ± 0.15% for the content of C and ± 2.5% for the content of Mn.

2. The process according to claim 1,
**characterised in that**
the addition of Al and Si is approximately commensurate.

3. The process according to claims 1 - 2,
**characterised in that**
the scatter band is ± 0.1 % for the content of C and ± 1.5% for the content of Mn.

## Revendications

1. Procédé de fabrication d'un acier de construction léger déformable ayant des caractéristiques TRIP et TWIP qui, en conservant les caractéristiques mécaniques de ductilité et de résistance, ne présente pas d'effet de fragilisation retardée due à l'hydrogène, l'alliage présentant les éléments en %-poids
| | |
|---|---|
| C | de 0,05 à ≤ 1,0 |
| Al | de 0,0 à ≤ 11,0 |
| Si | de 0,0 à ≤ 6,0 |
| Al + Si | > 0,05 |
| Mn | de 9,0 à ≤ 25,0 |
| H | < 20 ppm, le reste étant du fer, y compris des éléments accompagnant habituellement l'acier, différentes phases étant présentes en fonction de la composition de l'alliage, |
**caractérisé en ce**
**qu'**une teneur en C plus élevée est affectée à une teneur Mn plus faible, et une teneur en C plus faible est affectée à une teneur en Mn plus élevée, les paires de valeurs C-Mn
0,7C/15Mn, 2,5% Al, 2,5% Si et 0,4C/18Mn, 2,5% Al, 2,5% Si étant, dans un système de coordonnées C-Mn, situées de façon approchée sur une ligne de jonction droite qui présente un écart à la ligne de jonction de paires de valeurs C-Mn situées en équilibre entre des phases γ-(austénite) et α'-(martensite), et en ce que la bande de dispersion autour de la ligne de jonction des paires de valeurs C-Mn optimales est ± 0,15% pour la teneur en C et ± 2,5% pour la teneur en Mn.

2. Procédé selon la revendication 1,
**caractérisé en ce que**
l'addition dé Al et de Si est approximativement d'importance égale.

3. Procédé selon les revendications 1 - 2,
**caractérisé en ce que**
la bande de dispersion est ± 0,1% pour la teneur en C et ± 1,5% pour la teneur en Mn.
